# EUROPÄISCHE PATENTANMELDUNG

(11) **EP 1 433 391 A1**
(43) Veröffentlichungstag der Anmeldung: **30.06.2004**
(21) Anmeldenummer: 02028961.7
(22) Anmeldetag: 24.12.2002
(51) Int. Cl.: A24D 1/02

(54) **Papier zum Herstellen von Umhüllungen für Rauchartikel enthaltend quellfähige Phyllosilikate**

(71) Anmelder: Julius Glatz GmbH, 67468 Neidenfels (DE)
(72) Erfinder: Fritzsching, Thomas, 67433 Neustadt (DE); Trummer, Johannes M., Dr., 92242 Hirschau (DE)
(74) Vertreter: Patentanwälte Möll und Bitterich

(57) **Zusammenfassung**

Gegenstand der Erfindung sind Papiere mit reduzierter Glimm- und Brandneigung zum Herstellen von Umhüllungen von Rauchartikeln, z.B. Zigaretten. Erreicht wird dies durch eine Zugabe von quellfähigen Phyllosilikaten.

## Beschreibung

Die Erfindung betrifft Papier zum Herstellen von Umhüllungen von Rauchartikeln, z. B. Zigaretten, gemäß dem Oberbegriff des Anspruchs 1.

Für Zigarettenpapiere, Filterumhüllungspapiere und Mundstückpapiere gibt es eine fast unüberschaubare Zahl von Rezepturen. Basis dieser Papiere ist Zellulose, der eine Vielzahl von Füllstoffen zugegeben wird. Typische Füllstoffe in Zigarettenpapier sind Calciumcarbonat, präzipitiertes Calciumcarbonat (PCC), Titandioxid und/oder grounded Calciumcarbonat (GCC). Je nach Rezeptur werden auch Glimmsalze zugegeben, beispielsweise Kaliumzitrat. Ziel der Füllstoffzugabe ist eine Erhöhung der Stabilität des Ascheschlauchs, eine Aufhellung der Aschefarbe, eine Reduzierung des Nebenstromrauchs usw.

Ein großes Problem sind Rauchartikel, z. B. Zigaretten, die unbeaufsichtigt ihre Unterlage in Brand setzen. Es hat daher nicht an Versuchen gefehlt, die bei der Herstellung von Rauchartikeln verwendeten Papiere so zu verändern, dass die Tabakglut selbsttätig erlöscht, wenn der Raucher eine bestimmte Zeit lang keinen Zug macht. Man vergleiche die DE 34 29 260 A, die EP 0 262 550 A, die US 40 44 778 oder auch die US 51 19 906.

Rauchartikel können bei unsachgemäßer Handhabung oder bei fehlender Vorsicht nicht nur die Ursache von Brandschäden sein, wodurch die Sicherheit des Rauchers und seiner Umgebung gefährdet wird, sondern auch einen unnötig großen Anteil an Seitenstromrauch erzeugen, der als ETS (environmental tobacco smoke) eine zusätzliche Belastung der Umwelt durch Passivrauchen bedeutet, wodurch die Integrität der Umwelt gestört wird.

Das in der DE 34 29 260 A offenbarte Zigarettenpapier besteht aus einer Zellulosefasern enthaltenden Grundbahn, die unter normalen Rauchbedingungen nicht brennt. Diese Grundbahn erhält eine Vielzahl von Zonen, die mit einem Brandförderer behandelt sind. In diesen mit Brandförderer behandelten Zonen brennt der Tabakstrang ab, bis er eine nicht behandelte Papierzone erreicht und erlischt. Die Zonen unterscheiden sich in ihrem BMI-Wert. Als Brandförderer werden Kaliumcitrat oder ein Alkalimetallsalz-Äquivalent verwendet.

Auch das in der EP 0 262 550 A beschriebene Zigarettenpapier besitzt abwechselnd Zonen mit sich deutlich unterscheidender Brennbarkeit. Dieses Zigarettenpapier besteht aus einer Grundbahn, die 30 % Calciumcarbonat als Füllstoff und einen Anteil Kaliumcitrat als Brandförderer enthält. Auf diese Grundbahn werden gegenseitig beabstandete Streifen eines füllstofffreien Papiermaterials aufgeklebt. Die Tabakglut erlischt, wenn sie diese Papierzone erreicht.

Die US 5 191 906 beschreibt ein Zigarettenpapier, mit dessen Hilfe es möglich sein soll, den Abbrand der Tabaksäule zwischen zwei Zügen deutlich zu verlangsamen. Dazu werden auf eine Papiergrundbahn, die Kaliumcitrat als Brandförderer enthält, Streifen eines weiteren Papiers aufgeklebt. Die Eigenschaften dieser Zonen sind so abgestimmt, dass die Tabakglut nicht erlischt sondern langsam weiterbrennt.

Im US-Patent 4 044 778 wird vorgeschlagen, auf das Zigarettenpapier Streifen von Alkalisilikat, z. B. Wasserglas, aufzubringen, die das Papier unbrennbar machen.

Die in den vorgenannten Druckschriften beschriebenen Rezepturen konnten aus verschiedenen Gründen keine praktische Bedeutung erlangen. Manche Papiere veränderten den Geschmack, andere die Optik, manche störten die Produktion usw. Gleichwohl besteht nach wie vor ein dringendes Bedürfnis nach Zigarettenpapieren, die die Tabakglut erlöschen lassen, wenn der Raucher keinen Zug macht und weder gesundheitliche noch optische noch geschmackliche Probleme erzeugen. Die derzeit verwendeten Chemikalien Diammoniumphosphat oder Polyaluminiumchlorid erfüllen diese Bedingungen nicht. Diammoniumphosphat ist gesundheitlich bedenklich, Polyaluminiumchlorid erzeugt einen säuerlichen Geschmack, wenn es in der Menge zugegeben wird, die für eine sichere Brandhemmung benötigt wird.

Die Elemente Bor und Brom bzw. deren Verbindungen, deren flammhemmende Eigenschaften allgemein bekannt sind, scheiden ebenfalls aus.

Auch Versuche mit wasserabgebenden Füllstoffen wie Aluminiumhydroxid, Gips und Satinweiß, das 37 % Kristallwasser enthält, haben sich als erfolglos herausgestellt.

Der vorliegenden Erfindung liegt die Aufgabe zugrunde, ein Papier zur Herstellung von Umhüllungen von Rauchartikeln anzugeben, welches entweder in definierten Zonen oder ganzheitlich nicht glimmt oder selbst erlöscht und keine gesundheitlichen, geschmacklichen oder optischen Probleme bereitet, gleichgültig ob bedruckt oder nicht.

Diese Aufgabe wird gelöst durch ein Papier mit den Merkmalen des Anspruchs 1.

Obwohl wie oben dargelegt Wasser abgebende Mineralien nicht erfolgreich waren und obwohl wie im oben genannten Stand der Technik dargelegt auch Silikate nicht erfolgreich waren, konnte überraschenderweise festgestellt werden, dass Wasser abgebende Silikate die gestellten Bedingungen erfüllen. Sie verhalten sich neutral, verändern den Geschmack nicht, lassen sich leicht verarbeiten und sind überall und preiswert erhältlich.

Als besonders geeignet herausgestellt haben sich die Phyllosilikate und darunter wieder die quellfähigen Dreischichtsilikate, wie z. B. die Smektite.

Aus der Mineralklasse der Smektite sind besonders geeignet die Vertreter Montmorillonit, Beidellit, Hektorit und/oder Saponit. Diese haben idealerweise folgende Zusammensetzung:
Montmorillonit: (Na⁺)_{0,8}[(Al_{3.2}Mg_{0.8})(OH)₄Si₈O₂₀]^{0.8}
Hektorit: (Na⁺)_{0,8}[(Mg_{5.2}Li_{0.8})(OH, P)₄Si₈O₂₀]^{0.8}

Diese enthalten adsorptiv gebundenes Wasser, das sie während des Papierherstellungsprozesses nicht verlieren, auch nicht beim Durchlauf durch die Trockenzone der Papiermaschine; vielmehr geben sie das adsorptiv gebundene Wasser erst bei höheren Temperaturen ab, jedoch schon deutlich unterhalb der Temperatur der Tabakglut und mit einer solchen Geschwindigkeit, dass die Löschwirkung frühzeitig genug eintritt.

Wie die einschlägige Literatur zeigt, wurden Schichtsilikate bereits in Zigarettenpapiere eingearbeitet, um den Seitenstromrauch zu reduzieren. Insbesondere wurden dazu die Bentonite vorgeschlagen. Es hat sich jedoch gezeigt, dass die Bentonite zur Lösung der erfindungsgemäßen Aufgabe ungeeignet sind.

Gemäß einer bevorzugten Ausgestaltung der Erfindung besitzen die Pigmente eine spezifische Oberfläche nach BET zwischen 5 und 1000 m²/g und/oder ein Porenvolumen zwischen 0,01 und 1,0 ml/g. Dabei ist die brandhemmende Wirkung um so besser, je schneller das adsorptiv gebundene Wasser freigegeben werden kann.

Es versteht sich des weiteren, dass die brandhemmende Wirkung um so besser ist, je mehr Wasser adsorptiv gebunden ist. Insbesondere haben sich die Silikate als optimal geeignet herausgestellt, die ein Wasseraufnahmevermögen bis zu 60 % besitzen.

Wie schon erwähnt, geben die erfindungsgemäßen Schichtsilikate das adsorptiv gebundene Wasser erst bei Temperaturen ab, die höher sind als die Temperaturen in der Trockenzone der Papiermaschine. Andererseits sollen sie das adsorptiv gebundene Wasser so frühzeitig und schnell abgeben, dass die brandhemmende Wirkung rechtzeitig eintritt. Optimale Wirkung in diesem Sinne zeigen Pigmente, die bei der Differential-Thermo-Analyse ermittelten DTA-Peaks für die Abgabe des adsorptiv gebundenen Wassers im Temperaturbereich zwischen 100 und 200 °C bilden.

Die brandhemmenden Eigenschaften der erfindungsgemäßen Pigmente sind so gut, dass das Papier mit einer hohen Luftdurchlässigkeit hergestellt werden kann. Werte von 20 bis zu 200 Coresta Units (CU) beeinflussen die brandhemmende Wirkung nicht.

Je nach der Art und der Herkunft der Pigmente können diese synthetisch hergestellt oder auch natürlichen Ursprungs sein. Damit steht eine ausreichend große Auswahl zur Verfügung.

Auch die Verarbeitbarkeit der erfindungsgemäßen Pigmente ist hervorragend. So können diese bereits der Papiermasse zugemischt werden, bevor dieser auf die Papiermaschine aufgegeben wird. In diesem Fall sind die Pigmente im Papier gleichmäßig verteilt.

Die brandhemmende Wirkung ist aber auch dadurch erreichbar, dass die Pigmente auf der Papieroberfläche gleichmäßig verteilt werden. Das Aufbringen auf die Oberfläche ist auf der Papiermaschine selbst oder aber auch in einem besonderen Arbeitsgang möglich.

Des weiteren besteht die Möglichkeit, die erfindungsgemäßen Pigmente in oder auf dem Papier zonen- bzw. streifenförmig zu verteilen. Diese Zonen können auf der Papiermaschine hergestellt werden. Das Aufkleben von Streifen eines zweiten Papiers ist nicht erforderlich.

Anhand der Zeichnungen soll die Wirkung der erfindungsgemäßen Pigmente näher erläutert werden. Dargestellt sind Zigarettenpapiere, die zonenweise mit erfindungsgemäßen Pigmenten behandelt und an den unbehandelten Zonen angeglimmt wurden. Es zeigen
- Fig. 1a bis e: Brandversuche mit einem Zigarettenpapier mit einer Porosität von 30 CU, streifenweise behandelt mit einem glimmreduzierenden Pigment mit zunehmender Konzentration,
- Fig. 2a bis e: ein glimmreduziertes Zigarettenpapier mit einer Porosität von 50 CU, streifenweise behandelt mit demselben glimmreduzierenden Pigment,
- Fig. 3a bis e: ein glimmreduziertes Zigarettenpapier mit einer Porosität von 100 CU, streifenweise behandelt mit demselben glimmreduzierenden Pigment und
- Fig. 4a bis e: Brandversuche mit einem Zigarettenpapier mit einer Porosität von 200 CU, streifenweise behandelt mit demselben glimmreduzierenden Pigment.

Fig. 1 zeigt Brandversuche mit einem ersten Zigarettenpapier. Dieses hat einen Porosität von 30 CU. Es wurde streifenweise behandelt mit einer Mischung aus PCC und einem erfindungsgemäßen glimmreduzierenden Pigment, wobei das Verhältnis von PCC zu Pigment wie folgt eingestellt war
Fig. 1a: PCC 100 %, Pigment 0 %
Fig. 1b: PCC 75 %, Pigment 25 %
Fig. 1c: PCC 50 %, Pigment 50 %
Fig. 1d: PCC 25 %, Pigment 75 %
Fig. 1e: PCC 0 %, Pigment 100 %.

Man erkennt, dass mit zunehmender Konzentration des glimmreduzierend wirkenden Pigments die behandelten Zonen der Glut des brennenden Tabaks immer besser widerstehen. Des weiteren erkennt man, dass die nicht verbrannten Zonen eine helle, papierähnliche Farbe besitzen. Die zugegebenen Pigmente haben die Aschefarbe deutlich aufgehellt. Gleichzeitig haben sie die Stabilität des Ascheschlauches erhöht.

Fig. 2a bis e zeigen die Ergebnisse der Brandversuche bei einem Zigarettenpapier mit einer Porosität von 50 CU, wobei die gleichen Versuchsbedingungen angewandt wurden wie bei Fig. 1. Man erkennt, dass auch hier ab einem Gehalt von ca. 50 % des glimmreduzierenden Pigments das behandelte Papier der Tabakglut wirksam widersteht.

Fig. 3a bis e zeigt die Versuchsergebnisse bei einem Zigarettenpapier mit einer Porosität von 100 CU. Es wurden dieselben Versuchsbedingungen angewendet wie bei Fig. 1 beschrieben.

Fig. 4a bis e zeigt die Versuchsergebnisse bei einem Zigarettenpapier mit einer Porosität von 200 CU. Es wurden wieder dieselben Versuchsbedingungen angewendet wie anhand der Fig. 1 beschrieben.

Zusammenfassend kann festgehalten werden, dass die in den Fig. 1 bis 4 dargestellten Versuchsergebnisse die hervorragenden brandlöschenden glimmreduzierenden Eigenschaften der quellfähigen Dreischichtsilikate belegen. Gleichzeitig konnte festgestellt werden, dass diese Schichtsilikate weder die optischen noch die geschmacklichen Eigenschaften nachteilig verändern. Im Gegenteil dazu wurde der Ascheschlauch farblich aufgehellt und in seiner Stabilität deutlich verbessert. Aufgrund ihrer chemischen Beständigkeit bei den bei Rauchartikeln auftretenden Temperaturen sind auch gesundheitliche Auswirkungen ausgeschlossen.

## Patentansprüche

1. Papier zum Herstellen von Umhüllungen von Rauchartikeln, z. B. Zigaretten, mindestens enthaltend
- Zellulose,
- Füllstoffe wie CaCO₃, PCC, GCC, Titandioxid und/oder calciniertes Kaolin,
- und Brandhemmer,
**gekennzeichnet durch** das Merkmal:
- die Brandhemmer sind Wasser abgebende Pigmente aus der mineralogischen Klasse der Silikate.

2. Papier nach Anspruch 1, **gekennzeichnet durch** das Merkmal:
- die Brandhemmer sind quellfähige Phyllosilikate.

3. Papier nach Anspruch 1 oder 2, **gekennzeichnet durch** das Merkmal:
- die Brandhemmer sind quellfähige Dreischichtsilikate.

4. Papier nach Anspruch 3, **gekennzeichnet durch** das Merkmal:
- die Brandhemmer sind Mitglieder der Smektite.

5. Papier nach einem der Ansprüche 1 bis 4, **gekennzeichnet durch** das Merkmal:
- die Brandhemmer sind Mitglieder der Montmorillonite.

6. Papier nach einem der Ansprüche 1 bis 4, **gekennzeichnet durch** das Merkmal:
- die Brandhemmer sind Mitglieder der Montmorillonite.

7. Papier nach einem der Ansprüche 1 bis 4, **gekennzeichnet durch** das Merkmal:
- die Brandhemmer sind Mitglieder der Beidellite.

8. Papier nach einem der Ansprüche 1 bis 4, **gekennzeichnet durch** das Merkmal:
- die Brandhemmer sind Mitglieder der Nontronite.

9. Papier nach einem der Ansprüche 1 bis 4, **gekennzeichnet durch** das Merkmal:
- die Brandhemmer sind Mitglieder der Stevensite.

10. Papier nach einem der Ansprüche 1 bis 4, **gekennzeichnet durch** das Merkmal:
- die Brandhemmer sind Mitglieder der Saponite.

11. Papier nach einem der Ansprüche 1 bis 10, **gekennzeichnet durch** das Merkmal:
- die Pigmente besitzen eine spezifische Oberfläche nach BET zwischen 5 und 1000 m²/g.

12. Papier nach einem der Ansprüche 1 bis 11, **gekennzeichnet durch** das Merkmal:
- die Pigmente besitzen ein Porenvolumen zwischen 0,01 und 1,0 ml/g.

13. Papier nach einem der Ansprüche 1 bis 12, **gekennzeichnet durch** das Merkmal:
- die Pigmente besitzen ein Wasseraufnahmevermögen zwischen 1 und 60 %.

14. Papier nach einem der Ansprüche 1 bis 13, **gekennzeichnet durch** das Merkmal:
- die Pigmente bilden DTA-Peaks für die Abgabe des adsorptiv gebundenen Wassers im Temperaturbereich zwischen 100° und 200 °C.

15. Papier nach einem der Ansprüche 1 bis 14, **gekennzeichnet durch** das Merkmal:
- die Pigmente bewirken eine Aufhellung des Ascheschlauches.

16. Papier nach einem der Ansprüche 1 bis 15, **gekennzeichnet durch** das Merkmal:
- die Pigmente bewirken eine Verbesserung der Stabilität des Ascheschlauches.

17. Papier nach einem der Ansprüche 1 bis 16, **gekennzeichnet durch** das Merkmal:
- die Luftdurchlässigkeit liegt zwischen 20 und 200 CU.

18. Papier nach einem der Ansprüche 1 bis 17, **gekennzeichnet durch** das Merkmal:
- die Pigmente sind synthetisch hergestellt.

19. Papier nach einem der Ansprüche 1 bis 17, **gekennzeichnet durch** das Merkmal:
- die Pigmente sind natürlichen Ursprungs.

20. Papier nach einem der Ansprüche 1 bis 19, **gekennzeichnet durch** das Merkmal:
- die Pigmente sind in oder auf dem Papier gleichmäßig verteilt.

21. Papier nach einem der Ansprüche 1 bis 19, **gekennzeichnet durch** das Merkmal:
- die Pigmente sind in oder auf dem Papier zonen- bzw. streifen- bzw. kreuzförmig verteilt.

## Geänderte Patentansprüche

### Geänderte Patentansprüche gemäss Regel 86(2) EPÜ.

**1.** Papier zum Herstellen von Umhüllungen von Rauchartikeln, z. B. Zigaretten, mindestens enthaltend
- Zellulose,
- Füllstoffe wie CaCO₃, PCC, GCC, Titandioxid und/oder calciniertes Kaolin,
- und Brandhemmer,
**gekennzeichnet durch** das Merkmal:
- die Brandhemmer sind Wasser abgebende Pigmente aus der mineralogischen Klasse der Smektite.

**2.** Papier nach Anspruch 1, **gekennzeichnet durch** das Merkmal:
- die Brandhemmer sind Mitglieder der Montmorillonite.

**3.** Papier nach Anspruch 1, **gekennzeichnet durch** das Merkmal:
- die Brandhemmer sind Mitglieder der Hektorite.

**4.** Papier nach Anspruch 1, **gekennzeichnet durch** das Merkmal:
- die Brandhemmer sind Mitglieder der Beidellite.

**5.** Papier nach Anspruch 1, **gekennzeichnet durch** das Merkmal:
- die Brandhemmer sind Mitglieder der Nontronite.

**6.** Papier nach Anspruch 1, **gekennzeichnet durch** das Merkmal:
- die Brandhemmer sind Mitglieder der Stevensite.

**7.** Papier nach Anspruch 1, **gekennzeichnet durch** das Merkmal:
- die Brandhemmer sind Mitglieder der Saponite.

**8.** Papier nach einem der Ansprüche 1 bis 7, **gekennzeichnet durch** das Merkmal:
- die Pigmente besitzen eine spezifische Oberfläche nach BET zwischen 5 und 1000 m²/g.

**9.** Papier nach einem der Ansprüche 1 bis 8, **gekennzeichnet durch** das Merkmal:
- die Pigmente besitzen ein Porenvolumen zwischen 0,01 und 1,0 ml/g.

**10.** Papier nach einem der Ansprüche 1 bis 9, **gekennzeichnet durch** das Merkmal:
- die Pigmente besitzen ein Wasseraufnahmevermögen zwischen 1 und 60 %.

**11.** Papier nach einem der Ansprüche 1 bis 10, **gekennzeichnet durch** das Merkmal:
- die Pigmente bilden DTA-Peaks für die Abgabe des adsorptiv gebundenen Wassers im Temperaturbereich zwischen 100° und 200 °C.

**12.** Papier nach einem der Ansprüche 1 bis 11, **gekennzeichnet durch** das Merkmal:
- die Pigmente bewirken eine Aufhellung des Ascheschlauches.

**13.** Papier nach einem der Ansprüche 1 bis 12, **gekennzeichnet durch** das Merkmal:
- die Pigmente bewirken eine Verbesserung der Stabilität des Ascheschlauches.

**14.** Papier nach einem der Ansprüche 1 bis 13, **gekennzeichnet durch** das Merkmal:
- die Luftdurchlässigkeit liegt zwischen 20 und 200 CU.

**15.** Papier nach einem der Ansprüche 1 bis 14, **gekennzeichnet durch** das Merkmal:
- die Pigmente sind synthetisch hergestellt.

**16.** Papier nach einem der Ansprüche 1 bis 14, **gekennzeichnet durch** das Merkmal:
- die Pigmente sind natürlichen Ursprungs.

**17.** Papier nach einem der Ansprüche 1 bis 16, **gekennzeichnet durch** das Merkmal:
- die Pigmente sind in oder auf dem Papier gleichmäßig verteilt.

**18.** Papier nach einem der Ansprüche 1 bis 17, **gekennzeichnet durch** das Merkmal:
- die Pigmente sind in oder auf dem Papier zonen- bzw. streifen- bzw. kreuzförmig verteilt.
